# EUROPÄISCHE PATENTSCHRIFT

(11) **EP 0 076 372 B1**
(45) Veröffentlichungstag und Bekanntmachung des Hinweises auf die Patenterteilung: **15.01.1986**
(21) Anmeldenummer: 82107246.9
(22) Anmeldetag: 10.08.1982
(51) Int. Cl.: C25D 3/44

(54) **Verfahren zum Aufheizen von Aluminiumbädern**
Process for heating aluminium baths
Procédé de chauffage des bains d'aluminium

(30) Priorität: 24.09.1981 DE 3138072
(43) Veröffentlichungstag der Anmeldung: 13.04.1983
(73) Patentinhaber: SIEMENS AKTIENGESELLSCHAFT, 80333 München (DE)
(72) Erfinder: Birkle, Siegfried, Dr., D-8552 Höchstadt/Aisch (DE); Stöger, Klaus, D-8500 Nürnberg (DE)

## Beschreibung

Die Erfindung bezieht sich auf ein Verfahren zum Aufheizen von aprotischen, sauerstoff- und wasserfreien aluminiumorganischen Elektrolyten in galvanischen Aluminieranlagen auf eine vorgegebene Arbeitstemperatur und Konstanthaltung derselben während des Aluminierens.

Galvanische Aluminieranlagen, welche mit aprotischen, sauerstoff- und wasserfreien aluminiumorganischen Elektrolyten betrieben werden, erfordern eine Betriebstemperatur von über 80°C, damit brauchbare Aluminiumabscheidungen unter wirtschaftlichen Bedingungen entstehen. Das Auf- und Beheizen solcher Aluminieranlagen wird jedoch beträchtlich dadurch erschwert, daß diese Aluminier-Elektrolyte nicht nur besonders luft-und feuchtigkeitsempfindlich sind, sondern auch sehr leicht entflammbar sind. Daher wird bei den bekannten galvanischen Aluminieranlagen keine direkte Beheizung, sondern eine indirekte Beheizung der Elektrolytbäder vorgenommen.

Bei den in den deutschen Patentschriften 25 37 256, 25 37 285 und 27 16 805 beschriebenen Vorrichtungen zum galvanischen Abscheiden von Aluminium wird dieses Problem dadurch gelöst, daß der Aluminiertrog mit einem Ölmantel umgeben ist, in welchem sich Heizstäbe befinden. Bei anderen bekannten Vorrichtungen wird dieses Problem dadurch gelöst, daß man mit Hilfe einer Förderpumpe den Elektrolyt auskreist und diesen über einen Wärmetauscher schickt.

Beide Verfahren haben folgende Nachteile:
Relativ große Wärmeverluste, hohe Wärmeisolationskosten, hohe Aufwendungen, wenn Rohrleitungen und Pumpen erforderlich sind, und zum Teil kann auf eine relativ aufwendige Temperaturregelung nicht verzichtet werden.

Der Erfindung liegt die Aufgabe zugrunde, ein einfaches Verfahren zum Aufheizen von aprotischen, sauerstoff- und wasserfreien aluminiumorganischen Elektrolyten in galvanischen Aluminieranlagen zu schaffen, das wenig Aufwand erfordert und eine leichte Einstellung auf jede vorgegebene Arbeitstemperatur ermöglicht.

Diese Aufgabe wird erfindungsgemäß dadurch gelöst, daß im Elektrolyt durch die Anordnung mindestens zweier Elektroden und Beschickung dieser mit Impulsströmen wechselnder Polarität Joule'sche Wärme erzeugt wird, wobei das Taktverhältnis, die Amplituden und/oder die Frequenz der Wechselimpulse vorzugsweise stufenlos veränderbar sind.

Dabei wird von der Tatsache Gebrauch gemacht, daß die bekannten aprotischen Elektrolytsysteme eine relativ geringe Leitfähigkeit und damit einen großen Widerstand aufweisen, welches die Aufheizung erleichtert. Vorzugsweise werden als Elektroden die Anoden und Kathoden der Aluminieranlage verwendet. Zwischen diesen Elektroden wird eine Wechselspannung mit bestimmter Frequenz und variierbaren unterschiedlichen kathodischen (t₁) und anodischen (t₂) Impulszeiten (Taktverhältnis = tₗ:t2) sowie mit entsprechender Amplitudenhöhe angelegt, so daß aufgrund des auftretenden Stromflusses im Elektrolyten ein ganz bestimmter Betrag an Joule'scher Wärme entsteht.

Zur Erzeugung der Wechselimpulse können sog. Rechteck-Impulsgeneratoren verwendet werden, wie man sie für die galvanische Abscheidung von Aluminium bereits verwendet. Der Impulsgenerator erfüllt hierbei zwei Aufgaben, nämlich die Reduktion des AI-Kations zum Metall und die Aufrechterhaltung der Elektrolyttemperatur in Zusammenwirkung mit einem Kondensationssystem für die Lösungsmitteldämpfe. Bei der Regelung der Temperatur des Elektrolyten werden zweckmäßigerweise Kondensationsflächen für organische Lösungsmittel des Elektrolyten mit einbezogen.

Die Konstanthaltung der Elektrolyttemperatur, d.h. das Ausregeln der Regelabweichung auf Null, ist möglich, da letztlich die negative Regelabweichung als Funktion der Amplitudenhöhe und des Taktverhältnisses des Wechselstroms dargestellt werden kann. Die Stromwärme, die bei der Abscheidung von Aluminium auftritt (positive Regelabweichung) ist jedoch leicht in Form von Kondensationswärme abführbar, da bei aprotischen Elektrolytsystemen diese etwa zur Hälfte aus organischen Lösungsmitteln bestehen. > erbei ist zu beachten, daß die Steuerung der einzelnen Stromimpulse so durchgeführt wird, daß die mittlere kathodische Stromdichte unterhalb der galvanisch zulässigen Grenzstromdichte des Elektrolyten bleibt. Die aus galvanotechnischen Gründen besonders günstige Einstellung des Taktverhältnisses im Bereich von 1:1 bis 10:1 ist umgekehrt proportional zur Temperaturabweichung ΔTund bedeutet beispielsweise, daß bei größer werdendem AT während der Aufheizphase das Taktverhältnis kleiner werden muß und im Extremfall sich dem Wert 1 nähert.

### Beispiel:

1. Aufheizen des Galvanisier-Elektrolyten.
   Um den Elektrolyten in der Galvanisieranlage von Raumtemperatur z.B. auf 100° C zu bringen, werden am Impulsgenerator folgende Werte eingestellt:
   Frequenz = 10 000 Hz,
   Taktverhältnis = 1:1
   (arithmetischer Mittelwert des Stromes = 0; keine AI-Abscheidung)
   kath. Stromdichte 3 A/dm²,
   Spannung 10 - 50 V.
2. Abscheiden von A1 mit gleichzeitiger
   Regelung der Temperatur.
   Frequenz = 20 - 100 Hz,
   Taktverhältnis variierbar von 1:1 bis 10:1,
   kath. Stromdichte 0,5 - 3 A/dm².

Dieser Regelmechanismus funktioniert bei galvanischen Aluminieranlagen mit kleinerer Beschichtungsleistung. Hierbei ist das Verhältnis der erzeugten und abgestrahlten Wärme etwa vergleichbar. Bei galvanischen Aluminieranlagen hoher Beschichtungsleistung wird der Mehranteil erzeugter Stromwärme über verdampfendes Lösungsmittel abgeführt, welches an den kühleren Flächen der mit dem Elektrolyttrog dicht verbundenen Haube kondensiert und wieder in das Elektrolytsystem zurückläuft.

## Patentansprüche

1. Verfahren zum Aufheizen von aprotischen, sauerstoffund wasserfreien aluminiumorganischen Elektrolyten in galvanischen Aluminieranlagen auf eine vorgegebene Arbeitstemperatur und Konstanthaltung dereselben während des Aluminierens, dadurch gekennzeichnet, daß im Elektrolyt durch die Anordnung mindestens zweier Elektroden und Beschickung dieser mit Impulsströmen wechselnder Polarität Joule'sche Wärme erzeugt wird, wobei das Taktverhältnis, die Amplituden und/oder die Frequenz der Wechselimpulse veränderbar sind.

2. Verfahren nach Anspruch 1, dadurch gekennzeichnet, daß das Taktverhältnis, die Amplituden und/oder die Frequenz der Wechselimpulse stufenlos veränderbar sind.

3. Verfahren nach Anspruch 1, 2 oder 3, dadurch gekennzeichnet, daß zur Erzeugung der Wechselimpulse Rechteck-Impulsgeneratoren verwendet werden.

4. Verfahren nach einem der Ansprüche 1 bis 3, dadurch gekennzeichnet, daß als Elektroden die Anoden und Kathoden der Aluminieranlage verwendet werden.

5. Verfahren nach einem der Ansprüche 1 bis 4, dadurch gekennzeichnet, daß bei der Regelung der Temperatur des Elektrolyten Kondensationsflächen für organische Lösungsmittel des Elektrolyten mit einbezogen werden.

## Claims

1. A process for heating aprotic, oxygen and water-free, organo-aluminium electrolytes in aluminium electroplating installstions, to a predetermined operating temperature and stabilising the latter during the aluminium plating operation, characterised in that Joule heat is produced in the electrolyte by providing at least two electrodes and supplying them with pulse currents of alternating polarity, wherein the pulse ratio, the amplitudea and/or the frequency of the alternating pulses can be varied.

2. A process as claimed in Claim 1, characterised in that the pulse ratio, the amplitudes and/or the frequency of the alternating pulses can be continuously varied.

3. A process as claimed in Claim 1, 2 or 3, characterised in that rectangular pulse generators are used for the production of the alternating pulses.

4. A process as claimed in one of Claims 1 to 3, characterised in that the anodes and cathodes of the aluminium plating installation are used as electrodes.

5. A process as claimed in one of Claims 1 to 4, characterised in that condensation surfaces for organic solvents of the electrolyte are involved in the regulation of the temperature of the electrolyte.

## Revendications

1 - Procédé pour porter des électrolytes organoaluminiques aprotiques, exempts d'oxygène et anhydres dans des installations d'aluminage par électrolyse à une température de travail prescrite et pour maintenir celle-ci constante pendant l'aluminage, caractérisé en ce qu'il consiste à produire dans l'électrolyte de la chaleur par effet Joule, en disposant au moins deux électrodes et en les alimentant pas des courants pulsatoires de polarité alternée, le rapport cyclique les amplitudes et/ou la fréquence des impulsions alternées pouvant être modifiés.

2 - Procédé suivant la revendication 1, caractérisé en ce que le rapport cyclique, les amplitudes et/ou la fréquence des impulsions alternées peuvent être modifiés en continu.

3 - Procédé suivant la revendication 1 ou 2, caractérisé en ce qu'il consiste à utiliser des générateurs d'impulsions rectangulaires pour la production des impulsions alternées.

4 - Procédé suivant l'une des revendications 1 à 3, caractérisé en ce qu'il consiste à utiliser, comme électrodes, les anodes et les cathodes de l'installation d'aluminage.

5 - Procédé suivant l'une des revendications 1 à 4, caractérisé en ce qu'il consiste à inclure dans la régulation de température de l'électrolyte, des surfaces de condensation de solvants organiques de l'électrolyte.
